# EUROPÄISCHE PATENTSCHRIFT

(11) **EP 1 690 981 B1**
(45) Veröffentlichungstag und Bekanntmachung des Hinweises auf die Patenterteilung: **14.07.2010**
(21) Anmeldenummer: 05111133.4
(22) Anmeldetag: 23.11.2005
(51) Int. Cl.: D21F 1/00, D21F 11/00

(54) **Verfahren zur Erzeugung eines topografischen Musters auf oder in einer Papiermaschinenbespannung**
Method for creating a topographical pattern on or in a papermaking fabric
Procédé pour la création d'un motif topographique sur ou dans une toile de machine à papier

(30) Priorität: 15.02.2005 DE 102005006738
(43) Veröffentlichungstag der Anmeldung: 16.08.2006
(73) Patentinhaber: Voith Patent GmbH, 89522 Heidenheim (DE)
(72) Erfinder: Payne, Justin Alan, Blackburn, Lancs BB2 5HG (GB); Ponton, David Stuart, Knusden, Blackburn, Lancs BB1 2AY (GB); Jeffery, John, Blackburn, Lancs BB1 8RJ (GB); Westerkamp, Arved, 72581 Dettingen/Ems (DE); Morton, Antony, Dr., Ben Rhydding, Leicestershire LS298QU (GB)

(56) Entgegenhaltungen:
- US-A- 4 300 982
- US-A- 4 514 345
- US-A- 4 529 480
- US-A1- 2004 126 544
- US-A1- 2004 154 774
- US-B1- 6 203 663
- US-B1- 6 287 641
- US-B1- 6 464 831

## Beschreibung

Die Erfindung betrifft ein Verfahren zur Erzeugung eines topografischen Musters auf oder in einer Papiermaschinenbespannung gemäß dem Oberbegriff des Anspruchs 1.

Der Einsatz von Rotationssiebdruck in der Textilindustrie ist gut bekannt. Typische Beispiele von Rotationssiebdruck sind in den Patentschriften US 2511511 (Murphy) und US 3420167 (Van der Winden) dargestellt. Einschränkungen in der Gestaltung und Herstellung von Rotationssieben bestimmen zum Beispiel, welche Bespannungsbreiten verarbeitet werden können.

Rotationssiebe, welche durch Stork NV geliefert werden, sind normalerweise in der sich aus der Fig. 1 ergebenden Konfiguration ausgeführt. End- oder Abschlussringe 10, welche einen größeren Durchmesser als die Siebe 12 selbst aufweisen, stellen das Mittel bereit, durch welches das Sieb 12 befestigt und auf der Maschine gedreht wird. Während des Druckens muss die Bespannung in einer Breite vorliegen, welche es dieser erlaubt, zwischen den beiden Abschlussringen 10 hindurchzulaufen, und welche ihr den direkten Kontakt mit dem Sieb 12 gestattet. Die tatsächliche Anwendungsbreite 14 eines Rotationssiebs ist daher immer schmaler als seine gesamte "Maschinenbreiten"-Abmessung 16.

Stork NV liefert Rotationssiebe in den folgenden Maschinenbreiten: 1410, 1750, 1980, 2650, 3050, 3500 und 3800 mm.

Saxon Screens ist ein weiterer Hersteller von Rotationssieben, wobei die maximal verfügbare Breite dieser Siebe 2080 mm beträgt.

Bespannungen, welche in den verschiedenen Abschnitten einer Papiermaschine verwendet werden, können nun aber bis zu 10 m Breite aufweisen. Da dies der Fall ist, können Standardrotationssiebe nicht eingesetzt werden, um topographische Merkmale über die gesamte Breite der Papiermaschinenbespannungen zu übertragen, und zwar aufgrund der Siebgestaltungseinschränkungen, wie oben beschrieben.

Die Herstellung von topographischen Bespannungen für die Herstellung von Schmuckpapierprodukten ist bekannt. Zum Beispiel lehrt die US 6203663 (Kamps) ein Verfahren zum Einbringen eines Schmuckmusters auf einem Formiersieb durch Einsatz von entweder Sticken, Schablonendrucken, Drucken oder Webtechniken. Die letztere Technik des Webens erlaubt nicht das Erzeugen von komplexen topographischen Mustern und ist besser geeignet für "Punktbemusterung", wobei erhabene Gewebehöcker verwendet werden, um kleine Löcher im Papierprodukt zu erzeugen. Während komplexe topographische Muster durch das Verwenden von Sticktechniken erzielt werden können, ist das Muster anfällig dafür, durch die Wirkung von Abrieb schlechter zu werden. Schablonendrucken weist ähnliche Probleme wie jene auf, die mit dem Rotationssiebdruck in Bezug auf die begrenzten Siebbreiten in Verbindung gebracht werden. Um daher topographische Merkmale auf breite Papiermaschinenbespannungen durch dieses Verfahren zu übertragen, wäre es erforderlich, dass die Bespannung Abschnitt für Abschnitt über ihre gesamte Breite bedruckt wird. Die diesem Verfahren innewohnenden Probleme bestehen darin, dass es einerseits äußerst zeitraubend ist und dass es andererseits erforderlich ist, das Schablonensieb relativ zu einem zuvor bedruckten Abschnitt zu positionieren, so dass das topographische Muster ausgerichtet und dementsprechend abgeglichen ist.

US 452980 (Trokhan) lehrt ein Verfahren zum Herstellen einer gewebten Bespannung, welche ein UV-gehärtetes Polymer-Musternetz mit Ablenkungskanälen aufweist. Das Musternetz und die Ablenkungskanäle erstrecken sich über die gesamte Breite des Papierherstellungssiebs und werden als endlos bezeichnet, da es sich im Wesentlichen um ein ungebrochenes netzartiges Muster handelt. Jedoch aufgrund von Einschränkungen des Vorgangs muss das UV-gehäriete Musternetz auf das Sieb in schubartiger Weise oder Abschnitt für Abschnitt aufgebracht werden. Außerdem erfordert die Ausbringung eines UV-gehärteten Abschnitts eine Anzahl von unterschiedtichen und definierten Schritten, welche aufeinander folgend ausgeführt werden müssen. Dieser im Besonderen komplexe Vorgang weist die Nachteils auf, dass er sowohl zeitaufwändig ist als auch große Aufmerksamkeit beim Ausrichten und Abgleichen des topographischen Musters während der abschnittsweisen Aufbringung erfordert.

Aus der US 4,300,982 ist des weiteren ein Pressfilz bekannt, welches ein mit einem rotierenden Sieb aufgebrachtes Muster hat.

Die US 2004/0126544 zeigt eine Papiermaschinenbespannung bei der auf die Kreuzungspunkte der Längs- und Querfäden Polymermaterial zur Erhöhung der Abrasionsbeständigkeit bspw. mittels eines Siebdruckverfahrens aufgebracht wurde.

Der Erfindung liegt die Aufgabe zugrunde, ein einfaches und schnelles Verfahren zur Herstellung einer haltbaren Musterstruktur vorzuschlagen, mit der Papier verbesserer Qualität hergestellt werden kann. Mit dem erfindungsgemäßen \/erfahren soll es möglich sein, die Musterstruktur über die gesamte Breite der Papiermaschinenbespannung aufzubringen.

Bezüglich des Verfahrens wird diese Aufgabe durch die kennzeichnenden Merkmale des Anspruchs 1 gelöst. Erfindungsgemäß erstreckt sich das Rotationssieb nur über eine Teilbreite einer Trägerstruktur der Bespannung. Zur Ausbildung des topographischen Polymermusters auf einer Trägerstruktur wird das Rotationssieb relativ zur Trägerstruktur bewegt, wodurch, bezüglich der Breite der Trägerstruktur, mehrere neben einander angeordnete topographische Musterabschnitte aus Pollymermaterial auf der Trägerstruktur erzeugt werden. Die Bewegung des Rotationssiebs relativ zur TrägerStruktur erfolgt hierbei derart, dass der Versatz zwischen neben einander engeordneten Musterabschnitten, zumindest in der Ebene der Trägerstruktur, 0,1mm oder weniger beträgt.

Das Polymer wird hierbei der Papiermaschinenbespannung über das Rotationssieb zugeführt.

Bevorzugte Ausgestaltungen des erfihdungsgemäßen Verfahrens ergeben sich aus den Unteransprüchen und der nachfolgende Beschreibung.

Mit der Erfindung wird also eine mittels eines Rotationssiebausbringungskopfes einfach und genau aufbringbare topographische Musterstruktur auf einer Papiermaschinenbespannung geschaffen. Der Aufbringungsvorgang kann entweder auf ununterbrochene Art oder Abschnitt für Abschnitt erfolgen, aber in jedem Fall wird genaue Ausrichtung und Abgleich des topographische Musters unabhängig von der Siebbreite erzielt.

Die Erfindung dient somit dem genauen Auftragen und Anbringungen von topographischen Polymermustern auf die Trägerstruktur eine Papiermaschinenbespannung. Die Trägerstruktur kann gewebt sein, wie es für Formier- und Trockensiebanwendungen eingesetzt wird, oder es könnte ein Vlies sein, wie in verbundenen Bespannungen oder Nadelfilzen für Pressfilze.

Die Trägerstruktur dient hierbei dazu das polymere topographische Muster zu tragen. Die Trägerstruktur kann in der Papiermaschinenbespannung last aufnehmende Funktion haben, wie bspw. eine Gewebe. Alternativ dazu kann die Trägerstruktur keine last aufnehmende Funktion haben, wie bspw. ein Vlies.

Das topographische Muster kann zum Beispiel die Form eines einmaligen Motivs oder eines symmetrischen Gitters von Polymerpunkten annehmen. In jedem Fall wird das Polymer auf die Papiermaschinenbespannung mittels eines Rotationssiebs zugeführt, welches das Motiv oder das Punktmuster in sich eingraviert aufweist. Das Volumen des Polymers, welches auf die Papiermaschinenbespannung zugeführt wird, wird durch die Abmessungen des Siebmotivs und auch durch das Polymerpumpsystem geregelt. Die Polymereindringung in die Bespannung wird durch Kraft von hinten bestimmt, welche durch die Pumpe erzeugt wird.

Das topographische Muster kann als ein äußeres oder inneres Merkmal der Papiermaschinenbespannung verwendet werden. Als ein äußeres Merkmal bildet das topographische Muster einen Teil der Papier berührenden Seite der Bespannung. Im Gegensatz dazu wird das topographische Muster als ein inneres Merkmal auf der Oberfläche einer in einem Pressfilz angeordneten Trägerstruktur, wie bspw. einem Vlies, angewendet. Daher wird das Muster innerhalb der Verbundstruktur des Pressfilzes liegen und folglich die Papierformierung während des Nasspressens beeinflussen.

Die Erfindung bietet einen größeren Grad an Regelung und verringert die Schwierigkeiten anderer solcher Vorgänge, beschrieben im Stand der Technik.

Die Erfindung ist gekennzeichnet durch ihre genaue technologische Steuerung und Wiederholbarkeit und kann durch eines oder mehrere der folgenden Merkmale definiert werden:
- Eine einsetzbare Polymerviskosität von > 70 Pa.s (70 000 cP), vorzugsweise 100 bis 150 Pa.s (100 000 bis 150 000 cP).
- Eine Musterhöhe über der Bespannung von 0,05 mm - 1,0 mm.
- Ein Breite-zu-Höhe-Verhältnis von bis zu 1 : 0,7 (Silikon), 1 : 0,5 (Polyurethan).
- Rotationssiebbreite von bis zu 2 m breit.
- Eine topographische Musterabgleichgenauigkeit bzw. einen Versatz, zumindest in der Ebene der Trägerstruktur, von 0, 1 mm oder weniger.
- Totale topographische Mustersynchronisation in Bezug auf den Bespannungsumfang.
- Das Polymer kann aus Polyurethan, Silikon, Polyharnstoffen oder jeder Verbindung davon bestehen.
- Gewebte Papiermaschinenbespannungen können von jeder Webgestaltung sein und Garne aus jeder Polymerart (Polyester, Polyamid usw.) umfassen.
- Vliespapierherstellungsbespannungen können von jedem Typ (vernadelt, spunbonded, vernetzt usw.) sein und Fasern oder Garne aus jeder Polymerart (Polyester, Polyamid usw.) umfassen.

Ein Vorteil des Systems besteht in der Fähigkeit auszuwählen, ob das topographische Muster in entweder halbfortlaufender (d.h. Abschnitt-für-Abschnitt) oder fortlaufender (spiraler) Art angewendet wird. In jeder Art wird das Polymer ununterbrochen dem Rotationssieb zugeführt, welches es seinerseits auf die Bespannung überträgt.
- Im halbfortlaufenden Betrieb muss die erste Stufe einen anfänglichen Abschnitt auf den gesamten Umfang der Bespannung aufbringen. Das Rotationssieb wird dann über eine Position mit einem Index versehen, wo es den zweiten Abschnitt aufbringen wird. Die Steuerung und der Grad der Siebbewegung sind derartig, dass der genaue Musterabgleich in Bezug auf den anfänglichen Abschnitt innerhalb einer Toleranz von 0,1 mm oder weniger auftritt. Der Vorgang setzt sich auf diese Weise fort, bis die gesamte Breite der Papiermaschinenbespannung mit dem topographischen Muster bedeckt ist. Ein zusätzlicher Vorteil des halbfortlaufenden Betriebs besteht darin, dass das Rotationssieb vor dem Abschnittsauftrag gewechselt werden kann. Daher ist es möglich, eine Vielzahl von topographischen Mustern auf einer Papiermaschinenbespannung aufzuweisen.
- In der fortlaufenden Betriebsart wird die gesamte Breite der Papiermaschinenbespannung mit dem topographischen Muster in einem Vorgang bedeckt. Die fortlaufende Betriebsart wird durch langsames Queren des Rotationssiebs relativ zur Bespannung erzielt, so dass das Muster auf eine spiralförmige Weise aufgebracht wird. Die Spiralwinkelbewegung des Siebs wird durch eine Anzahl von miteinander verbundenen Vorgangsparametern bestimmt, welche den Bespannungsumfang, die Bespannungsbreite, die Bespannungsgeschwindigkeit, den Siebumfang, die Siebmu sterteilung und die Siebgeschwindigkeit umfassen. Der hohe Grad an Vorgangssteuerung während des fortlaufenden (Spiral-)Betriebs erlaubt genauen Musterabgleich, welcher nur innerhalb einer Toleranz von 0,1 mm auftreten kann.

Topographischer Musterabgleich ist ein wichtiges und einzigartiges Merkmal dieser Erfindung und ist wesentlich für das Einhalten von Qualitätsstandards während des Papierherstellungsvorgangs. Topographischer Musterabgleich betrifft sowohl die fortlaufenden als auch die nicht fortlaufenden Motiv- und Punktgestaltungsformen.
- Bei den fortlaufenden Gestaltungsformen wird die Betonung auf Beibehalten eines netzartigen Musters gelegt.
- Bei den nicht fortlaufenden Gestaltungsformen wird die Betonung auf Beibehalten des Siebteilungsabstands zwischen den Motiven oder Punkten gelegt.

Im Folgenden werden konkrete Ausführungsbeispiele bzw. bevorzugte Ausführungsformen wiedergegeben.

Ein genaues topographisches Musteraufbringungs- und Musterabgleichsystem, wie hierin offenkundig:
1) Eine fortlaufende oder nicht fortlaufende Musteraufbringung auf eine Papiermaschinenbespannung für den Einsatz in der Herstellung von Schmucktissue oder Schmuckpapier.
2) Genauer Abgleich des topographischen Musters, um die Qualität des Schmucktissues oder Schmuckpapiers sicherzustellen und aufrechtzuerhalten.
3) Anwendung auf der Papierseite ein er Formierbespannung, um Wasserzeicheneffekte durch Neuverteilung von Papierfaserausrichtung während der Blattformierung bzw. Blattbildung zu erzeugen.
4) Anwendung auf der Papierseite oder innerhalb einen(s) Pressfilz(es), um Schmuckpapiereffekte während des Nasspressvorgangs zu erzeugen.
5) Anwendung von unterschiedlichen topographischen Mustern auf eine Bespannung, um mehrere Schmuckeffekte in einem Papierprodukt zu erzeugen.

Weitere Vorteile und Ausgestaltungen der Erfindung ergeben sich aus der Zeichnung; in dieser zeigen:
- Fig. 1: eine herkömmliche Konfiguration eines Rotationssiebes,
- Fig. 2: zwei Ausführungsbeispiele der Erfindung mit einem topographischen Muster in Form eines Punktmusters bzw. einem topographischen Muster in Form eines Motivmusters,
- Fig. 3: ein Ausführungsbeispiel der Erfindung mit einem topographischen Muster auf der Oberfläche einer gewebten Papiermaschinenbespannung,
- Fig. 4: ein Ausführungsbeispiel der Erfindung mit einem topographischen Muster auf der Oberfläche einer gewebten Grundbespannung und in der Struktur eines Nassfilzes,
- Fig. 5: ein Ausführungsbeispiel der Erfindung bezüglich des Aufbringens des topographischen Musters durch das halbfortlaufende Verfahren, d.h. Abschnitt für Abschnitt,
- Fig. 6: ein Ausführungsbeispiel der Erfindung bezüglich des Aufbringens des topographischen Musters durch das fortlaufende Verfahren, d.h. in Form einer Spirale,
- Fig. 7: ein Ausführungsbeispiel der Erfindung für eine fortlaufende Gestaltungsform in Draufsicht auf die Ebene einer Trägerstruktur und
- Fig. 8: ein Ausführungsbeispiel der Erfindung für eine nicht fortlaufende Gestaltungsform in Draufsicht auf die Ebene einer Trägerstruktur.

Fig. 2 zeigt zwei Ausführungsbeispiele der Erfindung mit einem topographischen Muster in Form eines Punktmusters 18 bzw. einem topographischen Muster in Form eines Motivmusters 20.

Das topographische Muster 18, 20 kann also z.B. die Form eines einmaligen Motivs oder eines symmetrischen Gitters von Polymerpunkten annehmen. Das Polymer wird der Trägerstruktur durch ein Rotationssiebes zugeführt, das das Motiv oder das Punktmuster in sich eingraviert aufweist. Das Volumen das Polymers, welches auf die Papiermaschinenbespannung zugeführt wird, wird durch die Abmessungen des Siebmotivs und auch durch das Polymerpumpsystem geregelt. Die Polymereindringtiefe in die Trägerstruktur der Bespannung wird durch die durch die Pumpe erzeugte Kraft mit beeinflusst, welche as Polymer durch das Rotationssieb drückt.

Das topographische Muster kann als ein äußeres oder inneres Merkmal der Papiermaschinenbespannung verwendet werden. Als ein äußeres Merkmal wird das topographische Muster verwendet, um die Papierformierung auf der Papierseite der Bespannung zu beeinflussen. Im Gegensatz dazu wird das topographische Muster bspw. als ein inneres Merkmal auf der Oberfläche der Trägerstruktur eines Pressfilzes angewendet, wobei die Trägerstruktur innerhalb der Verbundstruktur des Pressfilzes liegt und folglich die Papierformierung anhand des Nasspressens beeinflusst.

Fig. 3 zeigt ein Ausführungsbeispiel der Erfindung mit einem topographischen Muster 22 auf der Papierseite einer gewebten Papiermaschinenbespannung, wie bspw. einem Formiersieb.

Fig. 4 zeigt ein Ausführungsbeispiel der Erfindung mit einem topographischen Muster 24 auf der Oberfläche einer gewebten und somit last aufnehmenden Trägerstruktur und in der Struktur eines Nassfilzes.

Fig. 5 zeigt ein Ausführungsbeispiel der Erfindung bezüglich des Aufbringens des topographischen Musters durch das halbfortlaufende Verfahren, bei dem jeweils nebeneinander angeordnete Musterabschnitte gebildet werden, welche jeweils für sich eine in Umfangrichtung der Trägerstruktur geschlossene Endlosschleife bilden. Nach der Bildung jedes Abschnitt wird das Rotationssieb 28 um die Breite dieses Abschnitts verschoben, bevor der nächste Abschnitt auf die Trägerstruktur 26 aufgebracht wird.

In der Fig. 5 ist ein Anfangsabschnitt mit "30" und ein zweiter Abschnitt mit "32" bezeichnet.

Fig. 6 zeigt ein Ausführungsbeispiel der Erfindung bezüglich des Aufbringens des topographischen Musters durch das fortlaufende Verfahren, d.h. in Form einer Spirale.

In der fortlaufenden Betriebsart wird die gesamte Breite der Papiermaschinenbespannung 26 mit dem topographischen Muster in einem Vorgang bedeckt. Die fortlaufende Betriebsart wird durch langsames Queren des Rotationssiebes 28 relativ zur Bespannung erzielt, so dass das Muster auf eine spiralförmige Weise aufgebracht wird. Die Spiralwinkelbewegung des Siebes wird durch eine Anzahl von miteinander verbundenen Vorgangsparametern bestimmt, welche den Bespannungsumfang, die Bespannungsbreite, die Bespannungsgeschwindigkeit, den Siebumfang, die Siebmusterteilung und die Siebgeschwindigkeit umfassen. Der hohe Grad an Vorgangssteuerung während des fortlaufenden spiralförmigen Betriebs erlaubt einen genauen Mustervergleich, der nur innerhalb einer Toleranz von 0,1 mm auftreten kann.

In dieser Fig. 6 ist die Papiermaschinenbespannung 26 sowie das Rotationssieb 28 zu erkennen, das eine Spiralwinkelbewegung vollzieht.

Der topographische Musterabgleich ist ein wichtiges und einzigartiges Merkmal der Erfindung und ist wesentlich für das Einhalten von Qualitätsstandards während des Papierherstellungsvorgangs. Der topographische Musterabgleich betrifft sowohl die fortlaufenden als auch die nicht fortlaufenden Motiv- und Punktgestaltungsformen.

Fig. 7 zeigt eine Draufsicht auf die Ebene einer Trägerstruktur für eine fortlaufende Gestaltungsform. Dabei sind ein erster Musterabschnitt und ein zweiter Musterabschnitt sowie der Musterabgleichpunkt zu erkennen. Der Versatz der beiden Musterabschnitte in der Ebene der Trägerstruktur beträgt 0,1 mm oder weniger.

Des weiteren beträgt der vertikale Versatz der beiden Musterabschnitte, d.h. der Versatz senkrecht zur Ebene der Trägerstruktur, 0,1 mm oder weniger.

Bei den fortlaufenden Gestaltungsformen wird die Betonung auf Beibehalten eines netzartigen Musters gelegt.

Fig. 8 zeigt ein Ausführungsbeispiel der Erfindung für eine nicht fortlaufende Gestaltungsform.

Dabei ist in dieser Fig. 8 ein erster Musterabschnitt und ein zweiter Musterabschnitt sowie ein Siebteilungsabstand zu erkennen.

Bei den nicht fortlaufenden Gestaltungsformen wird die Betonung auf Beibehalten des Siebteilungsabstands zwischen den Motiven oder Punkten gelegt.

Auch bei diesem Beispiel beträgt der Versatz der beiden Musterabschnitte in der Ebene der Trägerstruktur 0,1 mm oder weniger.

### Bezugszeichenliste

- 10: Endring, Abschlussring
- 12: Sieb
- 14: Anwendungsbreite
- 16: Maschinenbreite
- 18: Punktmuster, topographisches Muster
- 20: Motivmuster, topographisches Muster
- 22: topographisches Muster
- 24: topographisches Muster
- 26: Papiermaschinenbespannung
- 28: Rotationssieb
- 30: Anfangsabschnitt
- 32: zweiter Abschnitt

## Patentansprüche

1. Verfahren zur Erzeugung eines topographischen Musters auf oder in einer Papiermaschinenbespannung (26), bei dem
mittels eines Rotationssiebes (28) ein topographisches Polymermuster (18-24) erzeugt wird und bei dem das Polymer der Papiermaschinenbespannung (26) über das Rotationssieb (28) zugeführt wird,
**dadurch gekennzeichnet,**
**dass** sich das Rotationssieb (28) nur über eine Teilbreite einer Trägerstruktur der Bespannung erstreckt und dass das Rotationssieb (28) zur Ausbildung des topographischen Polymermusters (18-24) auf der Trägerstruktur, relativ zur Trägerstruktur derart bewegt wird, dass das topographische Polymermuster bezüglich der Breite der Trägerstruktur, durch mehrere neben einander angeordnete topographische Musterabschnitte gebildet wird, die zueinander, zumindest in der Ebene der Trägerstruktur, einen Versatz von 0,1 mm oder weniger haben.

2. Verfahren nach Anspruch 1,
**dadurch gekennzeichnet,**
**dass** ein Rotationssieb (28) mit eingraviertem topographischem Muster verwendet wird.

3. Verfahren nach Anspruch 1 oder 2,
**dadurch gekennzeichnet,**
**dass** das Volumen des der Papiermaschinenbespannung (26) zugeführten Polymers durch die Abmessungen des Rotationssiebmusters und durch das Polymerpumpensystem regelbar ist.

4. Verfahren nach einem der vorhergehenden Ansprüche,
**dadurch gekennzeichnet,**
**dass** das topographische Polymermuster (18-24) in Form eines einzigen Motivs erzeugt wird.

5. Verfahren nach einem der Ansprüche 1 bis 4,
**dadurch gekennzeichnet,**
**dass** das topographische Polymermuster (18-24) in Form eines symmetrischen Gitters von Polymerpunkten erzeugt wird.

6. Verfahren nach einem der vorhergehenden Ansprüche,
**dadurch gekennzeichnet,**
**dass** das topographische Polymermuster (18-24) fortlaufend erzeugt wird.

7. Verfahren nach Anspruch 6,
**dadurch gekennzeichnet,**
**dass** das topographische Polymermuster (18-24) auf spiralförmige Weise erzeugt wird.

8. Verfahren nach Anspruch 6 oder 7,
**dadurch gekennzeichnet,**
**dass** das topographische Polymermuster (18-24) unter Beibehaltung eines netzartigen Musters erzeugt wird.

9. Verfahren nach einem der Ansprüche 1 bis 5,
**dadurch gekennzeichnet,**
**dass** das topographische Polymermuster (18-24) Abschnitt für Abschnitt erzeugt wird.

10. Verfahren nach einem der vorhergehenden Ansprüche,
**dadurch gekennzeichnet,**
**dass** das Polymer dem Rotationssieb (28) kontinuierlich zugeführt wird.

11. Verfahren nach einem der vorhergehenden Ansprüche,
**dadurch gekennzeichnet,**
**dass** die Polymerviskosität > 70 Pa.s (70 000 cP) gewählt wird.

12. Verfahren nach Anspruch 11,
**dadurch gekennzeichnet,**
**dass** die Polymerviskosität in einem Bereich von etwa 100 bis etwa 150 Pa.s (etwa 100 000 bis etwa 150 000 cP) liegt.

13. Verfahren nach einem der vorhergehenden Ansprüche,
**dadurch gekennzeichnet,**
**dass** die Musterhöhe über der Papiermaschinenbespannung (26) in einem Bereich von 0,05 mm bis 1,0 mm liegt.

14. Verfahren nach einem der vorhergehenden Ansprüche,
**dadurch gekennzeichnet,**
**dass** zur Erzeugung des topographische Polymermusters (18-24) ein Polymer verwendet wird, das zumindest einen der folgenden Bestandteile oder eine beliebige Verbindung daraus umfasst: Polyurethan, Silikon, Polyharnstoffe.

15. Verfahren nach einem der vorhergehenden Ansprüche,
**dadurch gekennzeichnet,**
**dass** ein Rotationssieb (28) mit einer Breite bis zu 2 m verwendet wird.

## Claims

1. Method for producing a topographical pattern on or in a papermachine fabric (26), in which a topographical polymer pattern (18-24) is produced by means of a rotary screen (28), and in which the polymer is supplied to the papermachine fabric (26) via the rotary screen (28), **characterized in that** the rotary screen (28) extends only over part of the width of a carrier structure of the fabric and **characterized in that,** in order to form the topographical polymer pattern (18-24) on the carrier structure, the rotary screen (28) is moved relative to the carrier structure in such a way that, with respect to the width of the carrier structure, the topographical polymer structure is formed by a plurality of topographical pattern sections arranged beside one another which, at least in the plane of the carrier structure, have an offset of 0.1 mm or less.

2. Method according to Claim 1, **characterized in that** a rotary screen (28) having an engraved topographical pattern is used.

3. Method according to Claim 1 or 2, **characterized in that** the volume of the polymer supplied to the papermachine fabric (26) can be controlled by the dimensions of the rotary screen pattern and by the polymer pumping system.

4. Method according to one of the preceding claims, **characterized in that** the topographical polymer pattern (18-24) is produced in the form of a single motif.

5. Method according to one of Claims 1 to 4, **characterized in that** the topographical polymer pattern (18-24) is produced in the form of a symmetrical matrix of polymer dots.

6. Method according to one of the preceding claims, **characterized in that** the topographical polymer pattern (18-24) is produced continuously.

7. Method according to Claim 6, **characterized in that** the topographical polymer pattern (18-24) is produced in a spiral way.

8. Method according to Claim 6 or 7, **characterized in that** the topographical polymer pattern (18-24) is produced while maintaining a net-like pattern.

9. Method according to one of Claims 1 to 5, **characterized in that** the topographical polymer pattern (18-24) is produced section by section.

10. Method according to one of the preceding claims, **characterized in that** the polymer is supplied continuously to the rotary screen (28).

11. Method according to one of the preceding claims, **characterized in that** the polymer viscosity is chosen to be 70 Pa.s (70,000 cP).

12. Method according to Claim 11, **characterized in that** the polymer viscosity lies in a range from about 100 to about 150 Pa.s (about 100,000 to about 150,000 cP).

13. Method according to one of the preceding claims, **characterized in that** the pattern height above the papermachine fabric (26) lies in a range from 0.05 mm to 1.0 mm.

14. Method according to one of the preceding claims, **characterized in that,** in order to produce the topographical polymer pattern (18-24), use is made of a polymer which comprises at least one of the following constituents or any desired combination thereof: polyurethane, silicone, polyureas.

15. Method according to one of the preceding claims, **characterized in that** use is made of a rotary screen (28) having a width of up to 2 m.

## Revendications

1. Procédé pour la formation d'un motif topographique sur ou dans une toile (26) pour machine à papier, dans lequel
un motif topographique (18-24) en polymère est formé au moyen d'un tamis rotatif (28) et le polymère de la toile (26) pour machine à papier est amené par le tamis rotatif (28),
**caractérisé en ce que**
le tamis rotatif (28) ne s'étend que sur une partie de la largeur d'une structure de support de la toile,
**en ce que** le tamis rotatif (28) est déplacé par rapport à la structure de support pour former le motif topographique (18-24) en polymère sur la structure de support de telle sorte que dans le sens de la largeur de la structure de support, le motif topographique en polymère est formé par plusieurs parties de motif topographique disposées les unes à côté des autres et qui présentent les unes par rapport aux autres et au moins dans le plan de la structure de support un décalage de 0,1 mm ou moins.

2. Procédé selon la revendication 1, **caractérisé en ce qu'**il utilise un tamis rotatif (28) sur lequel le motif topographique est gravé.

3. Procédé selon les revendications 1 ou 2, **caractérisé en ce que** le volume du polymère apporté sur la toile (26) pour machine à papier peut être régulé par les dimensions du motif du tapis rotatif et par le système de pompe à polymère.

4. Procédé selon l'une des revendications précédentes, **caractérisé en ce que** le motif topographique (18-24) en polymère est réalisé sous la forme d'un unique motif.

5. Procédé selon l'une des revendications 1 à 4, **caractérisé en ce que** le motif topographique (18-24) en polymère est réalisé sous la forme d'une grille symétrique de points de polymère.

6. Procédé selon l'une des revendications précédentes, **caractérisé en ce que** le motif topographique (18-24) en polymère est formé en continu.

7. Procédé selon la revendication 6, **caractérisé en ce que** le motif topographique (18-24) est réalisé en forme de spirale.

8. Procédé selon les revendications 6 ou 7, **caractérisé en ce que** le motif topographique (18-24) est réalisé en maintenant un motif de type en treillis.

9. Procédé selon l'une des revendications 1 à 5, **caractérisé en ce que** le motif topographique (18-24) est réalisé partie par partie.

10. Procédé selon l'une des revendications précédentes, **caractérisé en ce que** le polymère est apporté en continu au tamis rotatif (28).

11. Procédé selon l'une des revendications précédentes, **caractérisé en ce que** la viscosité sélectionnée pour le polymère est de 70 Pa.s (70 000 cP).

12. Procédé selon la revendication 11, **caractérisé en ce que** la viscosité du polymère est comprise dans la plage d'environ 100 à environ 150 Pa.s (environ 100 000 à environ 150 000 cP).

13. Procédé selon l'une des revendications précédentes, **caractérisé en ce que** la hauteur du motif au-dessus de la toile (26) pour machine à papier est comprise dans la plage de 0,05 mm à 1,0 mm.

14. Procédé selon l'une des revendications précédentes, **caractérisé en ce que** pour former le motif topographique (18-24), il utilise un polymère qui contient au moins l'un des composants suivants: polyuréthane, silicone, urée ou une quelconque de leurs combinaisons.

15. Procédé selon l'une des revendications précédentes, **caractérisé en ce qu'**il utilise un tamis rotatif (28) dont la largeur peut atteindre 2 m.
